# EUROPÄISCHE PATENTSCHRIFT

(11) **EP 0 512 311 B1**
(45) Veröffentlichungstag und Bekanntmachung des Hinweises auf die Patenterteilung: **04.02.1998**
(21) Anmeldenummer: 92106781.5
(22) Anmeldetag: 21.04.1992
(51) Int. Cl.: G03C 7/413

(54) **Entwicklungslösung für Verfahren mit geringem Chemieüberlauf**
Developer solution for process with reduced chemical overflow
Solution révélatrice pour procédé à régéneration diminuée

(30) Priorität: 03.05.1991 DE 4114481
(43) Veröffentlichungstag der Anmeldung: 11.11.1992
(73) Patentinhaber: Agfa-Gevaert AG, 51373 Leverkusen (DE)
(72) Erfinder: Wernicke, Ubbo, Dr., W-5064 Rösrath-Kleineichen (DE); Buttner, Peter, Dr., W-5064 Rösrath 3 (DE)

(56) Entgegenhaltungen:
- EP-A- 0 173 203
- EP-A- 0 324 335
- EP-A- 0 330 035
- WO-A-87/04534
- PATENT ABSTRACTS OF JAPAN vol. 13, no. 480 (P-952)31. Oktober 1989
- PATENT ABSTRACTS OF JAPAN vol. 16, no. 301 (P-1379)3. Juli 1992

## Beschreibung

Beim fotografischen Entwicklungsprozess werden aus den Silberhalogenidemulsionsschichten Halogenidionen freigesetzt, die die Entwicklung behindern, wenn sie sich im Entwickler anreichern.

Bisher wurden die freigesetzten Halogenidionen durch hohe Regenerierquoten des Entwicklers mit halogenidfreiem Regenerator ausgeschwemmt. Die Regenerierquoten betrugen ca. 1,8 Liter pro m² Film; ca. 350 ml/m² Papier. Der halogenidbeladene Überlauf mußte entsorgt werden und weist entsprechend den hohen Regenierquoten einen geringen Halogenidgehalt von 0,6 bis 3 g/l auf.

In den letzten Jahren haben sich Rejuvenierverfahren durchgesetzt, bei denen der halogenidhaltige Entwickler-Überlauf mit Ionenaustauscher-Harzen behandelt wird, an denen das Halogenid gebunden und so aus der Lösung entfernt wird. Der Entwickler konnte dadurch teilweise zurückgewonnen werden.

Dieses Recycling-System verminderte zwar die Menge des ins Abwasser gelangenden Entwicklers deutlich, führt aber dennoch zu ökologischen Folgeproblemen:

Wird das Austauscherharz nur einmal verwendet, so lange und so weit es Halogenidionen aufnehmen kann, dann muß das Harz entsorgt werden.

Wird andererseits das Harz erneut aufbereitet, so fällt ein Eluat an, das nunmehr die vorher vom Harz aufgenommenen Substanzen enthält. Außerdem muß das Harz gespült werden, ehe es erneut zur Aufbereitung von Entwicklerlösungen eingesetzt werden kann. Damit fallen belastete Spülwässer an.

Bekannt ist, Silberhalogenidmaterialien mit Silberhalogenidkörnern mit ≥ 70 Mol-% AgCl mit einem Entwickler zu entwickeln, der ≥ 3 · 10⁻² Mol KCl/l enthält, entsprechend 2,2 g/l um die Bildeigenschaften zu stabilisieren (JP-A 11 89 652) oder Silberhalogenidmaterialien mit Silberhalogenidkörnern mit ≥ 95 Mol-% AgCl mit einem Entwickler zu entwickeln, wobei kein Überlauf entsteht, der Entwickler im frischen Zustand aber chloridfrei ist (EP-A 0 173 203) bzw. Silberhalogenidmaterialien mit Silberhalogenidkörnern mit ≥ 95 Mol-% AgCl mit einem Entwickler zu entwickeln, der 0,5 bis 5,0 KCl/l enthält und auf einen pH-Wert zwischen 10,4 und 12,9 eingestellt ist, um die Entwicklungszeit auf höchstens 40 Sekunden zu verkürzen (EP-A 0 330 035).

Aufgabe der Erfindung war die Bereitstellung eines Entwicklungsverfahrens, das hinsichtlich der Entsorgung des gebrauchten Entwicklers weitere ökologische Vorteile bietet, ohne daß die sensitometrischen Eigenschaften des verarbeiteten Materials verschlechtert werden.

Überraschenderweise wurde gefunden, daß die Entwicklerlösung eines Farbentwicklers der p-Phenylendiaminreihe große Mengen an Chlorid toleriert, wenn der pH-Wert gegenüber dem Standard-RA 4-Verfahren erhöht wird. Dadurch ist es möglich, daß im Dauerbetrieb nur geringe Volumina, die hohe Chloridkonzentrationen aufweisen, ausgeschleust werden müssen, was ihre Entsorgung erleichtert. Das erfindungsgemäße Verarbeitungsverfahren eignet sich für die Verarbeitung fotografischer Silberhalogenidmaterialien, deren Silberhalogenide zu mehr als 95 Mol-%, vorzugsweise zu mehr als 98 Mol-%, aus Silberchlorid bestehen. Die verbleibende Menge bis 5 Mol-%, vorzugsweise bis zu 2 Mol-%, ist insbesondere Silberbromid.

Gegenstand der Erfindung ist somit ein Verarbeitungsverfahren für fotografische Silberhalogenidmaterialien, deren Silberhalogenide zu wenigstens 95 Mol-% aus Silberchlorid bestehen, mit den Verfahrensschritten (a) Entwickeln, (b) Bleichen, (c) Fixieren, (d) Stabilisieren oder Wässern und (e) Trocknen, wobei die Schritte (b) und (c) zu einem Schritt zusammengefaßt, zwischen den einzelnen Schritten Wässerungsschritte vorgesehen werden können und die Entwicklerlösung einen Farbentwickler der p-Phenylendiaminreihe enthält, dadurch gekennzeichnet, daß die Entwicklerlösung zusätzlich 10 bis 150 g Kaliumchlorid/l, vorzugsweise 15 bis 100 g/l, insbesondere 20 bis 80 g/l enthält und der pH-Wert der Entwicklerlösung ≥10,2, vorzugsweise ≥10,7 ist.

Der gewünschte pH-Wert wird insbesondere durch Puffergemische eingestellt und konstant gehalten. Als Puffer sind pro Liter Entwicklerlösung vorzugsweise 0,1 bis 0,3 Mol Phosphatpuffer, Boratpuffer, Carbonatpuffer, Glycinpuffer oder andere Puffersubstanzen geeignet. Auch Mischungen unterschiedlicher Puffer kommen in Betracht.

Als Farbentwickler der p-Phenylendiaminreihe werden bevorzugt Salze des 1-[N-Ethyl-N-(2-methylsulfonylaminoethyl)]-3-methyl-p-phenylendiamins (CD3) oder des 1-[N-Ethyl-N-(2-hydroxyethyl)]-3-methyl-p-phenylendiamins (CD4) oder Mischungen aus CD3 und CD4 verwendet. Auch homologe CD-4-Entwickler, wie 1-[N-Ethyl-N-(2-hydroxy-n-propyl)- und -(2-hydroxy-n-butyl)]-3-methyl-p-phenylendiamin, sind geeignet.

Vorzugsweise wird CD3 eingesetzt und zwar in einer Menge von 4,5 bis 9 g/l, insbesondere 6 bis 8 g/l. Eine gegenüber dem Standard-RA-4-Entwickler erhöhte Menge ist meist vorteilhaft.

Die Entwicklerlösung kann darüber hinaus geringe Anteile Bromidionen enthalten, beispielsweise von 0,005 bis zu 1,5 g KBr/l.

Die Phosphat-Ionen werden vorzugsweise als K₃PO₄ oder K₂HPO₄ eingebracht. Die Borationen werden vorzugsweise als NaBO₂ eingebracht.

Als weitere Bestandteile kommen optische Aufheller, Gleitmittel, z.B. Polyalkylenglykole, Tenside, Natrium- und Kaliumsulfit, Kalkschutzmittel, Oxidationsschutzmittel und Mittel zur Einstellung des gewünschten pH-Wertes in Frage.

Die gebrauchsfertige Lösung kann aus den einzelnen Bestandteilen oder aus sogenannten Konzentraten hergestellt werden, wobei in den Konzentraten die einzelnen Bestandteile wesentlich höher konzentriert gelöst werden. Die Konzentrate sind so zusammengesetzt, daß sie entweder direkt zur gebrauchsfertigen Lösung gegeben werden, um diese zu regenerieren oder daß sich aus ihnen ein sogenannter Regenerator herstellen läßt, d.h. eine Lösung, die etwas höhere Konzentrationen an den einzelnen Bestandteilen als die gebrauchsfertige Lösung aufweist, einerseits durch weiteres Verdünnen und Zusatz des Starters eine gebrauchsfertige Lösung ergibt und andererseits ständig einer in Gebrauch befindlichen Entwicklerlösung zugesetzt wird, um die beim Entwickeln verbrauchten oder aus der Entwicklerlösung ausgeschleppten Chemikalien zu ersetzen, wobei für den KCl-Gehalt besondere Maßnahmen, wie nachfolgend dargestellt, zu beachten sind.

Da das Verfahren eine große Chloridkonzentration im Entwickler toleriert, können die Regenerierquoten erniedrigt werden, und es fällt eine geringe Menge an Überlauf an, die eine hohe Chloridkonzentration aufweist. Dieser Überlauf enthält auch Entwicklersubstanz, jedoch, verglichen mit der Menge bereits entwickelten Materials, in so geringer Menge, daß man auf eine Wiedergewinnung verzichtet.

Die so entstehende Uberlaufmenge läßt sich nach Sammlung kostengünstig beispielsweise durch Eindampfen und Deponieren entsorgen.

Im Einzelfall berechnet sich der ökologische Vorteil wie folgt:
Statt 160 ml Überlauf pro m² Papier mit 5 g CD 3/l und 1 g KCl/l fallen z.B. 1,6 ml Überlauf mit 100 g KCl/l aber gleichem CD 3-Gehalt an, d.h. hinsichtlich der CD 3-Belastung wird eine Verbesserung um den Faktor 10², hinsichtlich der zu entsorgenden Lösungsmenge ebenfalls eine Verbesserung um den Faktor 10² erreicht.

In einer bevorzugten Ausführungsform wird das erfindungsgemäße Verfahren mit einer nachfolgenden Behandlungsstufe kombiniert, in der die durch das fotografische Material verschleppten Substanzen weitestgehend zurückgewonnen und dem Entwickler, gegebenenfalls nach Aufkonzentrierung, wieder zugeführt werden.

Ein weiterer Gegenstand der Erfindung ist eine gebrauchsfertige Entwicklerlösung für ein farbfotografisches Verarbeitungsverfahren, die einen Farbentwickler der p-Phenylendiaminreihe enthält, dadurch gekennzeichnet, daß sie zusätzlich 10 bis 150 g KCl/l enthält und auf einen pH-Wert >10,7 eingestellt ist.

### Beispiel 1

### (Referenz, Minilab-Prozeß mit Bleichfixierbad)

Fotografische Colorpapiere verschiedener Hersteller auf Basis von Silberchlorid wurden im Standardprozeß RA 4/AP 94 entwickelt. Material Kodak 2001 (a), Konika QA (b), Agfa Typ 9 (c).

| Prozeß | Zeiten | Temperatur |
|---|---|---|
| Farbentwickler | 45 sek | 35°C |
| Bleichfixierbad | 45 sek | 35°C |
| Wässerung 4 x | 22,5 sek | 25-35°C |

Der Farbentwickler ist mit dem von Beispiel 2 identisch. Das Bleichfixierbad enthält pro Liter 50 g Ammoniumthiosulfat, 10 g Natriumsulfit und 50 g Ammoniumeisen-EDTA und ist auf pH 5,5 eingestellt.

Die sensitometrischen Ergebnisse sind gekennzeichnet durch Schleier (D-Min) Gamma 1, Gamma 2 (Fuß- und Schultergradation) und Maximaldichte (D-Max).

### Beispiel 2 (Referenz, Finisher-Prozeß mit getrenntem Bleich- und Fixierbad)

| | Zeit | Temperatur |
|---|---|---|
| Farbentwickler | 45 sek | 35°C |
| Wässerung | 45 sek | 20°C |
| Bleichbad | 90 sek | 35°C |
| Wässerung | 45 sek | 20°C |
| Fixierbad | 45 sek | 35°C |
| Wässerung | 45 sek | 20°C |

| Farbentwickler | |
|---|---|
| CD 3 | 5 g |
| Polyglykol 400 | 15 ml |
| Ethylenglykol | 5 ml |
| Diethylhydroxylamin | 4 g |
| Pottasche | 20 g |
| Nitrilotriessigsäure | 2 g |
| pH-Wert | 10,2 mit KOH |
| KCl | 1,5 g |

| Bleichbad | |
|---|---|
| Ammoniumbromid | 100 g |
| Ammonium Eisen EDTA | 50 g |
| Natriumsulfit | 5 g |
| pH | 5,5 |

| Fixierbad | |
|---|---|
| Ammonium-thiosulfat | 100 g |
| Natriumsulfit | 15 g |
| pH-Wert | 7,5 |

Alle Mengenangaben beziehen sich auf 1 l gebrauchsfertige wäßrige Lösung.

Diskussion der Ergebnisse der Referenzentwicklungen an den Beispielen 1 und 2:
1. Die Minimaldichten variieren bei den drei Papieren zwischen 0,100 und 0,139.
2. Die Gamma 1-Werte unterscheiden sich nur geringfügig bei 1,65 bis 1,89.
3. Die Gamma 2-Werte differieren zwischen 2,75 und 4,08.
4. Die Maximaldichten differieren zwischen 2,33 und 2,68.

Trotz abweichender sensitometrischer Werte führen alle Papiere zu verkäuflichen Bildkopien von den derzeitig erhältlichen Color-Negativ-Filmen.

### Beispiel 3

Es wurde wie im Beispiel 2 verfahren, jedoch wurde dem Entwickler 100 g Kalium-Chlorid/l zugesetzt, um die Anreicherung der normalerweise aus dem Fotomaterial freigesetzten Hemmstoffe vorwegzunehmen.

Bei allen 3 Materialien ist die Entwicklung so stark gehemmt, daß die Maximaldichten Werte zwischen 0,3 und 1,35 annehmen.

### Beispiel 4 (Vergleich)

Es wurde wie im Beispiel 3 verfahren, jedoch wurde Carbonat durch eine äquivalente Menge Phosphat ersetzt und der pH-Wert auf 11,5 eingestellt.

Die Maximaldichten Purpur und Blaugrün erreichen bereits annähernd typgemäße Werte. Gelb ist noch viel zu niedrig.

### Beispiel 5 (erfindungswesentlich)

Es wurde wie im Beispiel 4 verfahren, jedoch wurde die CD 3-Konzentration um 1 g/l angehoben. Dadurch steigt die Maximaldichte Gelb auf annähernd typgemäße Werte und auch die Gamma 2-Werte sind im Fall 5a und 6b bereits ausreichend.

### Beispiel 6 (erfindungswesentlich)

Es wurde wie im Beispiel 4 verfahren, jedoch wurde die CD 3-Konzentration um 2 g/l angehoben.

Jetzt erreicht auch das Beispiel 6c gute Gamme 2-Gelb-Werte.

### Beispiel 7 (erfindungswesentlich)

Es wurde wie im Beispiel 6 verfahren, jedoch wurde dem Entwickler 50 mg Kalium-Bromid pro Liter zugefügt, obwohl dieser Zusatz bei den Entwicklern der Beispiele 1 und 2 zu ähnlich schlechten sensitometrischen Resultaten wie im Beispiel 3 führt. Im erfindungsgemäßen Entwickler ist dieser Zusatz jedoch positiv wirksam und senkt das Niveau der Minimaldichten wirksam ab.

### Beispiel 8 (erfindungswesentlich)

Es wird wie im Beispiel 7 verfahren, jedoch wird 50 g KCl durch 50 g Na₂SO₄ ersetzt, das sich im Dauerbetrieb aus Sulfitzusatz bildet und sich ebenfalls anreichern kann.

Der sensitometrische Einfluß des Na₂SO₄ ist nicht nachteilig. Die sensitometrischen Werte sind nach wie vor annähernd typgemäß.

Die Ergebnisse sind in der nachfolgenden Tabelle dargestellt; gb bedeutet Gelb, pp Purpur und bg Blaugrün.

## Patentansprüche

1. Verarbeitungsverfahren für fotografische Silberhalogenidmaterialien, deren Silberhalogenide zu wenigstens 95 Mol-% aus Silberchlorid bestehen, mit den Verfahrensschritten (a) Entwickeln, (b) Bleichen, (c) Fixieren. (d) Stabilisieren oder Wässernund (e) Trocknen, wobei die Schritte (b) und (c) zu einem Schritt zusammengefaßt, zwischen den einzelnen Schritten Wässerungsschritte vorgesehen werden können und die Entwicklerlösung einen Farbentwicklerder p-Phenylendiaminreihe enthält und auf einen pH-Wert ≥ 10,2 eingestellt ist. dadurch gekennzeichnet, daß die Entwicklerlösung zusätzlich 10 bis 150 g Kaliumchlorid/l enthält.

2. Verfahren nach Anspruch 1, dadurch gekennzeichnet. daß die Entwicklerlösung 15 bis 100 g KCl/l enthält.

3. Verfahren nach Anspruch 1, dadurch gekennzeichnet, daß die Entwicklerlösung 20 bis 80 g KCl/l enthält.

4. Verarbeitungsverfahren nach Anspruch 1, dadurch gekennzeichnet. daß der pH-Wert der Entwicklerlösung ≥ 10,7 ist.

5. Verarbeitungsverfahren nach Anspruch 1. dadurch gekennzeichnet, daß der Farbentwickler der p-Phenylendiaminreihe ein Salz des 1-[N-Ethyl-N-(2-methylsulfonylaminoethyl)]-3-methyl-p-phenylendiamins (CD3) oder des (1-[N-Ethyl-N-(2-hydroxyethyl)]-3-methyl-p-phenylendiamins (CD4) oder eine Mischung aus CD3 und CD4 ist.

6. Verarbeitungsverfahren nach Anspruch 1, dadurch gekennzeichnet, daß als Farbentwickler CD3 in einer Menge von 4,5 bis 9 g/l, vorzugsweise 6 bis 8 g/l eingesetzt wird.

7. Gebrauchsfertige Entwicklerlösung für ein farbfotografisches Verarbeitungsverfahren, die einen Farbentwickler der p-Phenylendiaminreihe enthält und auf einen pH-Wert ≥10,7 eingestellt ist, dadurch gekennzeichnet, daß sie zusätzlich 10 bis 150 g KCl/l enthält.

8. Gebrauchsfertige Entwicklerlösung nach Anspruch 7, dadurch gekennzeichnet, daß der pH-Wert mit einem Puffergemisch eingestellt wird.

## Claims

1. A processing method for photographic silver halide materials, at least 95 mole % of the silver halides of which consist of silver chloride, comprising the processing steps of (a) developing, (b) bleaching, (c) fixing, (d) stabilising or washing, and (e) drying, wherein steps (b) and (c) are combined to form one step, washing steps can be provided between the individual steps, and the developer solution contains a colour developer of the p-phenylenediamine series and is adjusted to a pH ≥ 10.2, characterised in that the developer solution additionally contains 10 to 150 g potassium chloride/l.

2. A method according to claim 1, characterised in that the developer solution contains 15 to 100 g KCl/l.

3. A method according to claim 1, characterised in that the developer solution contains 20 to 80 g KCl/l.

4. A processing method according to claim 1, characterised in that the pH of the developer solution is ≥ 10.7.

5. A processing method according to claim 1, characterised in that the colour developer of the p-phenylenediamine series is a salt of 1-[N-ethyl-N-(2-methylsulphonylaminoethyl)]-3-methyl-p-phenylenediamine (CD3) or of 1-[N-ethyl-N-(2-hydroxyethyl)]-3-methyl-p-phenylenediamine (CD4) or a mixture of CD3 and CD4.

6. A processing method according to claim 1, characterised in that CD3 is used as the colour developer in an amount of 4.5 to 9 g/l, preferably 6 to 8 g/l.

7. A ready-for-use developer solution for a colour photographic processing method, which contains a colour developer of the p-phenylenediamine series and is adjusted to a pH ≥ 10.7, characterised in that it additionally contains 10 to 150 g KCl/l.

8. A ready-for-use developer solution according to claim 7, characterised in that the pH is adjusted with a buffer mixture.

## Revendications

1. Procédé de traitement de matériaux photographiques à l'halogénure d'argent, dont les halogénures d'argent sont constitués pour au moins 95 % molaires de chlorure d'argent, avec les étapes de procédés (a) développement, (b) blanchiment, (c) fixage, (d) stabilisation ou lavage et (e) séchage, où les étapes (b) et (c) peuvent être réunies en une étape, entre chaque étape on peut prévoir une étape de lavage et la solution de développateur contient un développateur couleur de la série de la p-phénylènediamine et est réglée à un pH ≥ 10,2, caractérisé en ce que la solution de développateur contient en plus 10 à 150 g de chlorure de potassium par litre.

2. Procédé selon la revendication 1, caractérisé en ce que la solution de développateur contient 15 à 100 g de KCl/l.

3. Procédé selon la revendication 1, caractérisé en ce que la solution de développateur contient 20 à 80 g de KCl/l.

4. Procédé de traitement selon la revendication 1, caractérisé en ce que le pH de la solution de développateur est ≥ 10,7.

5. Procédé de traitement selon la revendication 1, caractérisé en ce que le développateur couleur de la série de la p-phénylènediamine est un sel de 1-[N-éthyl-N-(2-méthylsulfonylaminoéthyl)]-3-méthyl-p-phénylènediamine (CD3) ou de la (1-[N-éthyl-N-(2-hydroxyéthyl)]-3-méthyl-p-phénylènediamine (CD4) ou un mélange de CD3 et CD4.

6. Procédé de traitement selon la revendication 1, caractérisé en ce que le développateur couleur CD3 est utilisé en une quantité de 4,5 à 9 g/l, de préférence 6 à 8 g/l.

7. Solution de développateur prête à l'emploi pour un procédé de traitement photographique, qui contient un développateur couleur de la série de la p-phénylènediamine et est ajustée à un pH > 10,7, caractérisée en ce qu'elle contient en plus 10 à 150 g de KCl/l.

8. Solution de développateur prête à l'emploi selon la revendication 7, caractérisée en ce qu'on ajuste le pH avec un mélange tampon.
